# EUROPÄISCHE PATENTSCHRIFT

(11) **EP 1 211 232 B1**
(45) Veröffentlichungstag und Bekanntmachung des Hinweises auf die Patenterteilung: **07.09.2005**
(21) Anmeldenummer: 01124918.2
(22) Anmeldetag: 19.10.2001
(51) Int. Cl.: C06B 21/00, C06B 33/08

(54) **Verfahren zur Herstellung giessfähiger kunststoffgebundener Sprengladungen**
Process for producing mouldable, plastic-bound explosives
Procédé de fabrication de charges explosives liées par des polymères, qui peuvent être moulées

(30) Priorität: 25.11.2000 DE 10058705
(43) Veröffentlichungstag der Anmeldung: 05.06.2002
(73) Patentinhaber: Rheinmetall Waffe Munition GmbH, 40880 Ratingen (DE)
(72) Erfinder: Wanninger, Paul, Dr., 29320 Hermannsburg (DE)
(74) Vertreter: Dietrich, Barbara

(56) Entgegenhaltungen:
- DE-C- 3 804 396
- DE-C- 4 324 739
- US-A- 3 255 281
- US-A- 3 865 035
- US-A- 5 472 531
- CHEMICAL ABSTRACTS, vol. 118, no. 16, 19. April 1993 (1993-04-19) Columbus, Ohio, US; abstract no. 150531t, S.T. CHEN ET AL.: "Aluminium particle shape effects on the performance of solid composite propellants" Seite 172; XP000354147 & HUOYAO JISHU, Bd. 7, Nr. 4, 1991, Seiten 25-34,

## Beschreibung

Die Erfindung betrifft ein Verfahren zur Herstellung gießfähiger kunststoffgebundener Sprengladungen nach dem Oberbegriff des Anspruchs 1.

Kunststoffgebundene Sprengladungen weisen trotz einer hohen Wirkleistung eine relativ hohe Unempfindlichkeit auf. Sie bestehen aus Reaktionspolymeren, in die vor der Aushärtung kristalline Explosivstoffe, wie Octogen, Hexogen, Pentaerythrittetranitrat etc., eingearbeitet werden. Dabei beträgt der Polymeranteil etwa 10 bis 20 Gew.-%.

Ein Problem bei der Herstellung kunststoffgebundener Sprengladungen besteht darin, daß mit steigendem Feststoffanteil, d.h. mit zunehmendem Anteil an Explosivstoff, die Viskosität der Mischung so zunehmen kann, daß ein Gießen dieser Mischung unmöglich wird. Die theoretische Grenze für ein fließfähiges Gemisch liegt bei 92 Gew.-%. Es hat sich allerdings gezeigt, daß die praktische Grenze für fließfähige Gemische bei ca. 90 Gew.-% liegt. Außerdem sind Sprengladungen mit einem derart hohen Feststoffanteil nur dann gießbar, wenn die Korngrößen der für die Sprengladung verwendeten Explosivstoffkristalle innerhalb eines vorgegebenen Durchmesserintervalles liegen, so daß ein relativ kostenintensives Aussieben von Kornfraktionen erforderlich ist.

Es ist bereits bekannt, kunststoffgebundenen Sprengladungen Aluminiumpulver zuzusetzen (vgl. J. Köhler, R. Meyer "Explosivstoffe", 7. Auflage, Weinheim, Basel, Cambridge, New York, VCH 1991, Seiten 9 und 185). Durch die hohe Bildungswärme von Aluminiumoxid kann man durch diese Beimischung einen erheblichen Zuwachs an Kalorien erreichen. Einen Hinweis auf eine Verbesserung der Viskosität der Sprengladung läßt sich der vorstehend erwähnten Literatur nicht entnehmen.

Aus der DE 38 04 396 C1 ist ein Verfahren zur Herstellung von kunststoffgebundenen Sprengstoffen bekannt, bei dem zur Erhöhung des Feststoffanteiles ohne Viskositätszunahme der gießfähigen Sprengladung vorgeschlagen wird, dem Gemisch aus Explosivstoff und weiteren Feststoffen sowie dem aushärtbaren Kunststoff vor oder während des Mischvorganges einen Anteil des Feststoffes als Feinstkorn zuzusetzen. Dabei sollte der Feinstkornanteil 0,1 bis 10%, bezogen auf das Gewicht sämtlicher Feststoffe, betragen und die mittlere Korngröße des Feinstkorns weniger als 25 µm, vorzugsweise weniger als 8 µm, betragen. Der Feinstkornanteil kann dabei aus einem Explosivstoff (Oktogen oder Hexogeb), einem Sauerstoffträger (Nitrate oder Chlorate) oder Brennstoffen (Aluminiumpulver) bestehen.

Der Erfindung liegt die Aufgabe zugrunde, ein Verfahren zur Herstellung unempfindlicher gießfähiger kunststoffgebundener Sprengladungen mit einem hohen (z.B. 90 %-igen) Feststoffanteil anzugeben, welche eine zum Gießen des Sprengstoffes ausreichend niedrige Viskosität aufweisen, ohne daß vorher ein Aussieben der Kornfraktion erforderlich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, der jeweiligen Sprengladung 0,1 bis 10 Gew.-% feinstkörniges Vanadin-, Niob-, Tantal-, Chrom-, Molybdän- oder Wolfram-Pulver oder eine Mischung aus zwei oder mehreren derartigen Pulvern zuzusetzen, wobei die Pulverkörner eine im wesentlichen sphärische Form aufweisen sollen. Bei Verwendung dieser Metallpulver, die aufgrund der sphärischen Form der Pulverkörner eine sehr kleine spezifische Oberfläche aufweisen, hat sich überraschenderweise gezeigt, daß sie wie flüssige Schmiermittel zwischen den grobkörnigeren Sprengstoffpartikeln wirken (Tribologischer Effekt), so daß sich relativ niedrige Viskositäten zwischen 400 und 1200 Pas bei 50°C ergeben.

Mit dem erfindungsgemäßen Verfahren lassen sich problemlos Sprengladungen herstellen, die trotz eines 90 %-igen Feststoffanteiles eine Viskosität besitzen, die ohne Verwendung entsprechender Metallpulver bereits bei einem Feststoffanteil von 85 % erreicht wird.

Die Verwendung von sphärischem Aluminiumpulver zur Verringerung der Viskosität hat sich in der Praxis hingegen nicht bewährt, weil derartiges Pulver einerseits sehr schwer erhältlich und andererseits sehr leicht entzündbar ist und es daher bei der Verarbeitung leicht zu Staubexplosionen kommen kann.

Ähnlich den Sprengladungen, denen Aluminiumpulver zugesetzt wird, zeigen auch die erfindungsgemäßen Sprengladungen eine durch die exotherme Reaktion des Metallpulvers mit dem Luftsauerstoff bewirkte erhöhte Druckstoßwirkung (blast effect). Dieser Effekt trägt zur Zerstörung von Strukturen und Bauten durch Überdruck bei. Die entstehenden Metalloxide sublimieren, d.h. sie gehen von der festen Phase direkt in die Gasphase über.

Der Prozentsatz des Metallpulvers ist abhängig von der speziellen Oberfläche des Metallpulvers und der Korngröße und liegt erfahrungsgemäß vorzugsweise zwischen 2 und 5 Gew.-%, während die Korngröße zwischen 0,1 und 5 µm liegt.

Als Explosivstoffe haben sich vorzugsweise Octogen (HMX), Hexogen (RDX) und Pentaerythrittetranitrat (PETRIN) als vorteilhaft erwiesen.

Die Herstellung der erfindungsgemäßen Sprengladungen erfolgt mittels der nachfolgenden typischen Rezepturen:

| | |
|---|---|
| 80-88 Gew.-% | Kristalliner Sprengstoff, z.B. RDX oder HMX |
| 10-20 Gew.-% | Binder, z.B. HTPB |
| 5-10 Gew.-% | Weichmacher |
| 0,01-02 Gew.-% | Haftvermittler |
| 0,05-05 Gew.-% | Gießhilfen |
| 0,1-1,0 Gew.-% | Antioxidans |
| 0,1-10 Gew.-% | Metallpulver |

## Patentansprüche

1. Verfahren zur Herstellung gießfähiger kunststoffgebundener Sprengladungen, wobei ein kristalliner Explosivstoff in eine Polymermatrix aus einem Binder, einem Weichmacher und weiteren Hilfsstoffen eingebettet wird, **dadurch gekennzeichnet, daß** zur Versicherung einer ausreichend niedrigen Viskosität zum Gießen des Sprengstoffes mit einem hohen Teststoffanteil der Sprengladung als weiterer Hilfsstoff der Sprengladung 0,1 bis 10 Gew.-% eines Metallpulvers eines oder mehrerer der folgenden Metalle: Vanadin, Niob, Tantal, Chrom, Molybdän oder Wolfram zugesetzt wird, wobei Metallpulver verwendet werden, deren Pulverkörner eine im wesentlichen sphärische Form und eine Korngröße zwischen 0,1 und 5 µm aufweisen.

2. Verfahren nach Anspruch 1, **dadurch gekennzeichnet, daß** der Sprengladung 2 bis 5 Gew.-% Metallpulver zugesetzt wird.

## Claims

1. Method of making pourable, plastic-bound explosive charges, comprising the embedding of a crystalline explosive substance into a polymer matrix comprising a binder, a softener and further auxiliaries, **characterized in that** a viscosity sufficiently low for the pouring of the explosive with a high solid material proportion of the explosive charge is ensured by adding to the explosive charge, as a further auxiliary, 0.1 to 10 weight % of a metal powder of one or more of the following metals: vanadium, niobium, tantalum, chromium, molybdenum or tungsten, using metal powders whose powder grains are substantially spherical in shape and have a grain size of between 0.1 and 5 µm.

2. Method according to Claim 1, **characterized in that** 2 to 5 weight % of metal powder is added to the explosive charge.

## Revendications

1. Procédé de fabrication de charges explosives plastiques, coulables, dans lequel une matière explosive cristalline est incorporée dans une matrice polymère constituée d'un liant, d'un plastifiant et d'autres substances auxiliaires, **caractérisé en ce que** pour assurer une viscosité suffisamment basse pour permettre le coulage de l'explosif à une haute teneur en solides, on ajoute comme autre substance auxiliaire à la charge explosive de 0,1 à 10% en poids d'une poudre métallique d'un ou de plusieurs des métaux suivants: vanadium, niobium, tantale, chrome, molybdène et tungstène, et **en ce que** l'on utilise des poudres métalliques dont les grains ont une forme essentiellement sphérique et ont une taille comprise entre 0,1 et 5 µm.

2. Procédé selon la revendication 1, **caractérisé en ce que** l'on ajoute à la charge explosive de 2 à 5% en poids de poudre métallique.
